# EUROPÄISCHE PATENTSCHRIFT

(11) **EP 0 222 696 B1**
(45) Veröffentlichungstag und Bekanntmachung des Hinweises auf die Patenterteilung: **23.05.1990**
(21) Anmeldenummer: 86810445.6
(22) Anmeldetag: 08.10.1986
(51) Int. Cl.: D06P 5/02, D06P 3/60

(54) **Verfahren zur Nachbehandlung von mit sulfogruppenhaltigen Farbstoffen gefärbtem Cellulosematerial**
Process for the post-treatment of cellulosic material dyed with dyestuffs which contain sulfonic groups
Procédé de post-traitement de matière cellulosique teinte avec des colorants contenant des groupes sulfoniques

(30) Priorität: 14.10.1985 CH 4419/85
(43) Veröffentlichungstag der Anmeldung: 20.05.1987
(73) Patentinhaber: CIBA-GEIGY AG, 4002 Basel (CH)
(72) Erfinder: Landré, Jean-François, Dr., F-68400 Riedisheim (FR)

(56) Entgegenhaltungen:
- EP-A- 0 100 300
- BE-A- 546 684
- DE-A- 2 338 816
- DE-A- 2 906 138
- DE-A- 3 100 836
- DE-B- 2 642 728
- FR-A- 2 404 672
- US-A- 3 738 800
- CHEMICAL ABSTRACTS, Band 101, Nr. 18, Oktober 1984, Seiten 70,71, Zusammenfassung Nr. 153366c, Columbus, Ohio, US; J. KYOHEI et al.: "Colorfastness to wet rubbing of cotton fabries dyed with reactive dyes. Effects of artificial perspiration", & OSAKA-FURITSU SEN'I GIJUTSU KENKYUSHO KENKYU HOKOKU 1982, 15, 27-32
- CHEMICAL ABSTRACTS, Band 100, Nr. 2, Januar 1984, Seite 81, Zusammenfassung Nr. 8328s, Columbus, Ohio, US; SUGANUMA, KEIKO: "Dye redeposition in soaping", & KASEIGAKU ZASSHI 1983, 34(7), 427-30

## Beschreibung

Die vorliegende Erfindung betrifft ein Verfahren zur Nachbehandlung von mit sulfogruppenhaltigen Reaktivfarbstoffen gefärbtem Cellulosematerial.

Zum Färben von Cellulosematerial werden üblicherweise anionische Direkt- oder Reaktivfarbstoffe verwendet, welche Sulfogruppen enthalten. Falls das Färben und die nachfolgenden Behandlungsschritte oder zumindest der letzte Schritt vor dem Trocknen im neutralen oder basischen Bereich erfolgen, so entsprechen die Nassechtheiten der Färbungen den Erwartungen und die Reissfestigkeit des Cellulosematerials wird nicht beeinträchtigt.

Im Anschluss an die Färbung wird das Cellulosematerial in einigen Fällen jedoch noch mit deionisiertem Wasser gespült oder in einem Bad, mit einem pH-Wert unter 7, behandelt, z.B. beim Spülen mit Betriebswässern, welche sauer sind, oder, falls sich eine Nachbehandlung bei sauren pH-Werten oder eine Färbung von gegebenenfalls vorhandenem Begleitgewebe bei sauren pH-Werten anschliesst. Bei der nachfolgenden Hitzebehandlung, z.B. der Trocknung, tritt dann häufig eine Verschlechterung der Nassechtheiten der Färbung und/oder eine Verminderung der Reissfestigkeit des Cellulosematerials auf.

Es wurde nun gefunden, dass diese Nachteile vermieden werden können, wenn man das gefärbte Material vor der Trocknung einer Nachbehandlung unterwirft, bei der die Sulfogruppen der Farbstoffe, welche in Form der freien Säure vorliegen, in die Salzform umgewandelt werden.

Gegenstand der vorliegenden Erfindung ist somit ein Verfahren zur Nachbehandlung von mit sulfogruppenhaltigen Farbstoffen gefärbtem Cellulosematerial, welches nach der Färbung mit deionisiertem Wasser behandelt wurde oder während oder nach der Färbung bei einem sauren pH-Wert behandelt wurde, dadurch gekennzeichnet, dass man das mit sulfogruppenhaltigen Reaktivfarbstoffen gefärbte Cellulosematerial vor der Trocknung mit einer wässrigen Lösung eines Alkali- oder Erdalkalimetallsalzes bei einer Temperatur zwischen 5 und 50_{°}C nachbehandelt.

Die Nachbehandlung besteht vorzugsweise darin, dass man das gefärbte Cellulosematerial mit einer wässrigen Flotte spült, welche ein neutrales oder schwach basisches Alkali- oder Erdalkalimetallsalz einer anorganischen oder organischen Säure enthält.

Bei diesen Salzen handelt es sich vor allem um wasserlösliche Salze, beispielsweise um die Lithium-, Natrium-, Kalium-, Magnesium-, Calcium- oder Bariumsalze von einwertigen oder mehrwertigen anorganischen oder organischen Säuren, wie Chlorwasserstoffsäure, Bromwasserstoffsäure, Fluorwasserstoffsäure, Salpetersäure, Schwefelsäure, Phosphorsäure, Kohlensäure, Ameisensäure oder Essigsäure. Als derartige Metallsalze kommen z.B. in Betracht: Natriumnitrat, Kaliumnitrat, Calciumnitrat, Magnesiumnitrat, Natriumchlorid, Kaliumchlorid, Calciumchlorid, Magnesiumchlorid, Calciumacetat, Natrium- und Kaliummonophosphat, Natrium-, Kalium- und Magnesiumsulfat sowie Natrium- oder Kaliumbicarbonat.

Vorzugsweise verwendet man ein Natrium-, Kalium- oder Calciumsalz der Chlorwasserstoffsäure, Schwefelsäure oder Essigsäure und besonders bevorzugt sind Natrium- oder Kaliumchlorid oder -sulfat.

Diese Salze kommen vorzugsweise als wässrige Lösungen, enthaltend 0,1 bis 10 Gew.%, insbesondere 0,5 bis 5 Gew. % Salz zur Anwendung.

Zweckmässigerweise wird das gefärbte Cellulosematerial unmittelbar vor dem Trocknen mit der Flotte, enthaltend das Alkali- oder Erdalkalisalz, gespült, beispielsweise bei einem Flottenverhältnis von 1:5 bis 1:100, vorzugsweise 1:10 bis 1:50, wobei die Temperatur zwischen 5 und 50_{°} C, vorzugsweise zwischen 10 und 30_{°} C liegt. Die Behandlungsdauer beträgt vorzugsweise etwa 1 bis 60 Minuten, insbesondere etwa 5 bis 30 Minuten.

Geeignetes Cellulosematerial für das Verfahren ist Textilmaterial aus Cellulosefasern oder Gemischen derselben mit synthetischen Fasern, wobei als Cellulosefasern solche aus natürlicher und regenerierter Cellulose in Betracht kommen, wie z.B. Hanf, Leinen, Jute, Viskose-Seide, Zellwolle oder insbesondere Baumwolle.

Als synthetische Fasern kommen z.B. in Frage: Fasermaterialien aus synthetischem Polyamid, wie Kondensationsprodukte aus Hexamethylendiamin und Adipinsäure (Polyamid 6,6) oder Sebacinsäure (Polyamid 6,10), ferner Mischkondensationsprodukte z.B. aus Hexamethylendiamin, Adipinsäure und ε-Caprolactam (Polyamid 6,6/6), ausserdem Polymerisationsprodukte aus s-Caprolactam oder aus ro-Aminoundecansäure. Ferner kommt Polyestermaterial in Betracht, z.B. lineare hochmolekulare Ester aromatischer Polycarbonsäuren mit polyfunktionellen Alkoholen, beispielsweise solche aus Terephthalsäure und Aethylenglykol oder Dimethylolcyclohexan, sowie Mischpolymere aus Terephthalsäure und Isophthalsäure und Aethylenglykol.

Schliesslich sind auch noch Cellulose(2 1/2)-Acetat- und Cellulosetriacetatfasern als synthetische Fasern geeignet.

Das Textilmaterial kann z.B. als Gewebe, Maschenware, wie z.B. Strickware oder Gewirke, oder als Vlies vorliegen.

Dieses Cellulosematerial wird zunächst auf übliche Weise gefärbt, wobei Farbstoffe in Frage kommen, welche 1 bis 6, vorzugsweise zwei bis vier Sulfogruppen aufweisen.

Die Farbstoffe können beliebigen Klassen angehören. Es handelt sich beispielsweise um sulfogruppenhaltige Farbstoffe der Azomethin-, Dioxazin-, Phenazin-, Stilben, Triphenylmethan-, Xanthen-, Thioxanthon-, Nitroaryl-, Naphthochinon- oder Pyrenchinon-Reihe, vorzugsweise um Anthrachinon-, Phthalocyanin- oder Formazan- und insbesondere um Azofarbstoffe.

Unter Farbstoffen sollen im vorliegenden Fall auch optische Aufheller verstanden werden. Es kommen z.B. Aufheller der folgenden Verbindungsklassen in Frage: Stilbene, Cumarine, Benzocumarine, Pyrene, Pyrazine, Pyrazoline, Oxazine, Mono- oder Dibenzoxazoyl- oder -imidazolylverbindungen, Aryltriazol- und v-Triazol-Derivate sowie Naphthalsäureimide.

Besonders geeignet sind Azo- oder Anthrachinonfarbstoffe mit zwei bis 4 Sulfogruppen.

Die Vorteile des erfindungsgemässen Verfahrens, insbesondere die Verbesserung der Nassechtheiten, kommen mit der Nachbehandlung von Färbungen mit Reaktivfarbstoffen zum Tragen.

Diese Farbstoffe enthalten mindestens eine reaktive Gruppe, d.h. eine Gruppe, welche unter Färbebedingungen mit dem Textilmaterial unter Ausbildung einer kovalenten Bindung reagiert. Als Reaktivgruppen kommen beispielsweise in Frage: Aliphatische Reaktivreste, wie die Acryloyl-, Vinylsulfonyl-, ß-Sulfatoäthylaminosulfonyl-, Halogenacryloyl-, Halogenpropionyl- oder Halogenacetylreste, wobei Halogen Fluor oder insbesondere Brom oder Chlor bedeutet, oder heterocyclische Reaktivreste, wie z.B. Monochlortriazinyl-, Dichlortriazinyl-, Dichlorchinoxazinyl-, Di- oder Trichlorpyrimidinyl-, Difluorchlorpyrimidinyl-, Difluortriazinyl-, sowie Fluortriazinylreste.

Die erfindungsgemässe Nachbehandlung wirkt sich besonders vorteilhaft bei Färbungen mit Reaktivfarbstoffen der Triazin-, Vinylsulfon- oder Pyrimidinreihe aus.

Die Färbungen mit Reaktivfarbstoffen werden zwar üblicherweise im alkalischen Milieu ausgeführt, doch schliesst sich oft eine weitere Behandlung an, welche einen sauren pH-Wert erfordert, so dass das erfindungsgemässe Verfahren auch bei Färbungen mit solchen Farbstoffen oft Vorteile bringt.

Im Anschluss an die erfindungsgemässe Nachbehandlung wird das Cellulosematerial gegebenenfalls noch mit Wasser gespült und danach auf übliche Weise getrocknet.

Das erhaltene gefärbte Cellulosematerial weist eine gegenüber dem ungefärbten Cellulosematerial unveränderte Reissfestigkeit auf und die Nassechtheiten der Färbungen sind ebenso gut, wie bei Färbungen, welche nicht in saurem Bad behandelt wurden.

Im Gegensatz dazu betrifft das Beispiel 1 der US-A-3 738 800 eine Färbung von Polyester/Baumwollmaterial mit Direktfarbstoffen im sauren Bereich mit Färbung des Polyesteranteils bei 250-255_{°}F unter Zusatz von NaCI. Anschliessend an die Färbung erfolgt ein üblicher Waschprozess. Dieses Beispiel 1 gibt somit keinerlei Hinweise zu einer Verbesserung von Echtheiten mittels einer Nachbehandlung.

Im Beispiel 5 der DE-A-2 338 816 wird der Zusatz der wässrigen Lösung von Natriumcarbonat zum Zweck der Spülung bei einer Temperatur von 60_{°}C und nicht einer Nachbehandlung vorgenommen.

Die nachfolgenden Beispiele dienen der Veranschaulichung der Erfindung. Teile bedeuten Gewichtsteile und Prozente Gewichtsprozente. Die Temperaturen sind in Grad Celsius angegeben.

### Beispiel 1

Man bereitet eine wässrige Foulardflotte, enthaltend pro Liter 40 g des Farbstoffes der Formel 48 ml Wasserglas (38_{°} Be) und 14 ml 30 %ige Natronlauge.

Mit der erhaltenen Flotte wird ein Baumwollgewebe foulardiert, so dass es um 70 % seines Gewichtes zunimmt, und dann kantengleich aufgedockt. Das Baumwollgewebe wird so während 3 Stunden bei Raumtemperatur gelagert.

Die Färbung wird anschliessend mit Wasser, enthaltend pro Liter 4 ml 60 %ige Essigsäure und danach mit einer 1 %igen NaCI-Lösung im Flottenverhältnis 1:40 während 10 Minuten gespült. Zum Schluss wird 1 Minute bei 180_{°} getrocknet. Man erhält eine rote Färbung mit sehr guten Nassechtheiten. Die Reissfestigkeit des Gewebes ist gleich gut wie bei dem ungefärbten Gewebe.

### Beispiel 2 (Vergleichsbeispiel)

Arbeitet man genau wie im Beispiel 1 beschrieben, unterlässt jedoch die Spülung mit 1 %iger NaCi-Lösung, so sind die Nassechtheiten der Färbung deutlich verschlechtert und die Reissfestigkeit des Gewebes ist erheblich vermindert.

### Beispiel 3

2 Teile des im Beispiel 1 verwendeten Reaktivfarbstoffes werden in 2000 Teilen Wasser gelöst. In dieses Färbebad geht man bei 40 _{°} mit 100 Teilen eines Mischgewebes aus Polyamid 6.6 und Baumwolle (50:50) ein. Nach 5 Minuten setzt man 30 g NaCI und nach weiteren 40 Minuten 2 g kalzinierte Soda und 4 ml 30 %ige Natronlauge zu und färbt noch weitere 90 Minuten bei 40°.

Danach spült man die gefärbte Ware zweimal mit Wasser und geht dann in 2000 Teile einer wässrigen Flotte von 40° ein, die mit Essigsäure auf einen pH-Wert von 4.5 bis 5.5 eingestellt wurde. Nach 10 Minuten setzt man 0,45 Teile des Farbstoffes der Formel sowie 0,01 Teile des Farbstoffes der Formel zu und heizt innerhalb von 30 Minuten auf Siedetemperatur auf. Man färbt 45 Minuten bei dieser Temperatur, kühlt dann innerhalb von 15 Minuten auf 60_{°} ab und spült zunächst mit Wasser, dann mit einer 0,5%igen NaCI-Lösung und danach nochmals mit Wasser. Danach trocknet man 1 Minute bei 180_{°}. Man erhält ein Ton-in-Ton rot gefärbtes Mischgewebe, welches sehr gute Nassechtheiten aufweist. Die Reissfestigkeit ist gleich gut wie bei dem ungefärbten Gewebe.

Verwendet man im vorletzten Spülbad anstelle von NaCI gleiche Mengen Na₂S0₄, CaC1₂ oder NaHCOa, so erhält man ebenso gute Ergebnisse.

Wird beim vorletzten Spülbad ohne Salzzusatz, d.h. nur mit Wasser gespült, so sind die Nassechtheiten der Färbung deutlich schlechter und die Reissfestigkeit des Gewebes ist erheblich vermindert.

### Beispiel 4

Man bereitet eine wässrige Foulardflotte, enthaltend pro Liter 40 g des Farbstoffes der Formel 95 ml Wasserglas (38° Be) und 28 ml 30 %ige Natronlauge.

Mit der erhaltenen Flotte wird ein Baumwollgewebe foulardiert, so dass es um 70% seines Gewichtes zunimmt, und dann kantengleich aufgedockt. Das Baumwollgewebe wird so während 8 Stunden bei Raumtemperatur gelagert.

Die Färbung wird anschliessend mit Wasser, enthaltend pro Liter 4 ml 60 %ige Essigsäure und danach mit einer 1 %igen NaCI-Lösung im Flottenverhältnis 1:40 während 10 Minuten gespült. Zum Schluss wird 1 Minute bei 180_{°}C getrocknet. Man erhält eine rote Färbung mit sehr guten Nassechtheiten.

### Beispiel 5

40 Teile des Farbstoffes der Formel werden in 1000 Teilen Wasser gelöst. Diese Flotte wird dann alkalisch gesetzt durch die Zugabe von 14 Teilen Soda kalz. und 6 ml 30 %iger Natronlauge.

Mit der erhaltenen Flotte wird ein Baumwollgewebe foulardiert, so dass es um 70% seines Gewichtes zunimmt, und dann kantengleich aufgedockt. Das Baumwollgewebe wird so während 6 Stunden bei Raumtemperatur gelagert.

Anschliessend wird die Färbung mit Wasser, enthaltend pro Liter 4 ml 60 %ige Essigsäure und danach mit einer 1 %igen NaCI-Lösung im Flottenverhältnis 1:40 während 10 Minuten gespült. Es wird zum Schluss noch 1 Minute bei 180_{°}C getrocknet.

Die erhaltene scharlach Färbung besitzt sehr gute Nassechtheiten..

## Patentansprüche

1. Verfahren zur Nachbehandlung von mit sulfogruppenhaltigen Farbstoffen gefärbtem Cellulosematerial, welches nach der Färbung mit deionisiertem Wasser behandelt wurde oder während oder nach der Färbung bei einem sauren pH-Wert behandelt wurde, dadurch gekennzeichnet, dass man das mit sulfogruppenhaltigen Reaktivfarbstoffen gefärbte Cellulosematerial vor der Trocknung mit einer wässrigen Lösung eines Alkali- oder Erdalkalimetallsalzes bei einer Temperatur zwischen 5 und 50_{°}C nachbehandelt.

2. Verfahren gemäss Anspruch 1, dadurch gekennzeichnet, dass man das gefärbte Cellulosematerial mit einer wässrigen Flotte spült, welche ein neutrales oder schwach basisches Alkali- oder Erdalkalimetallsalz einer anorganischen oder organischen Säure enthält.

3. Verfahren gemäss Anspruch 2, dadurch gekennzeichnet, dass man ein Natrium-, Kalium- oder Calciumsalz der Chlorwasserstoffsäure, Schwefelsäure oder Essigsäure verwendet.

4. Verfahren gemäss Anspruch 3, dadurch gekennzeichnet, dass man Natrium- oder Kaliumchlorid oder Natrium- oder Kaliumsulfat verwendet.

5. Verfahren gemäss einem der Ansprüche 1-4, dadurch gekennzeichnet, dass man Cellulosematerial mit einer Salzlösung nachbehandelt, enthaltend 0,1 bis 10 Gew.%, vorzugsweise 0,5 bis 5 Gew.% des Alkali- oder Erdalkalimetallsalzes.

6. Verfahren gemäss einem der Ansprüche 1-5, dadurch gekennzeichnet, dass man bei einem Flottenverhältnis von 1:5 bis 1:100, vorzugsweise 1:10 bis 1:50 nachbehandelt.

7. Verfahren gemäss einem der Ansprüche 1-6, dadurch gekennzeichnet, dass die Nachbehandlung bei einer Temperatur zwischen 10 und 30_{°}C durchgeführt wird.

8. Verfahren gemäss einem der Ansprüche 1-7, dadurch gekennzeichnet, dass die Nachbehandlung während 1 bis 60, vorzugsweise 5 bis 30 Minuten durchgeführt wird.

9. Verfahren gemäss Anspruch 1, dadurch gekennzeichnet, dass man Cellulosematerial nachbehandelt, welches mit einem Reaktivfarbstoff der Triazin-, Vinylsulfon- oder Pyrimidin-Reihe gefärbt wurde.

## Claims

1. A process for aftertreating cellulose material which has been dyed with dyes which contain sulfo groups and which has been treated after dyeing with deionised water or treated during or after dyeing at an acid pH value, which process comprises aftertreating the cellulose material which has been dyed with reactive dyes which contain sulfo groups, before drying with an aqueous solution of an alkali metal salt or alkaline earth metal salt at a temperature between 5 and 50_{°}C.

2. A process according to claim 1, which comprises rinsing the dyed cellulose material with an aqueous liquor which contains a neutral or weakly basic alkali metal salt or alkaline earth metal salt of an inorganic or organic acid.

3. A process according to claim 2, which comprises using a sodium potassium or calcium salt of hydrochloric acid, sulfuric acid or acetic acid.

4. A process according to claim 3, which comprises using sodium or potassium chloride or sodium or potassium sulfate.

5. A process according to any one of claims 1 to 4, which comprises aftertreating cellulose material with a salt solution containing 0.1 to 10 % by weight, preferably 0.5 to 5 % by weight, of the alkali metal salt or alkaline earth metal salt.

6. A process according to any one of claims 1 to 5, wherein the aftertreatment is carried out at a liquor to goods ratio of 5:1 to 100:1 preferably of 10:1 to 50:1.

7. A process according to any one of claims 1 to 6, wherein the aftertreatment is carried out at a temperature between 10 and 30°C.

8. A process according to any one of claims 1 to 7, wherein the aftertreatment is carried out for 1 to 60 minutes, preferably for 5 to 30 minutes.

9. A process according to claim 1, which comprises aftertreating cellulose material which has been dyed with a reactive dye of the triazine, vinyl sulfone or pyrimidine series.

## Revendications

1. Procédé de post-traitement d'une matière cellulosique, teinte avec des colorants comportant des groupes sulfo, et qui a été traitée après la teinture avec de l'eau déionisée ou qui a été traitée pendant ou après la teinture à un pH acide, caractérisé en ce que l'on effectue, avant le séchage, un post-traitement de la matière cellulosique teinte avec des colorants réactifs comportant des groupes sulfo, avec une solution aqueuse d'un sel de métal alcalin ou alcalino-terreux, à une température située entre 5 et 50°C.

2. Procédé conforme à la revendication 1, caractérisé en ce que l'on rince la matière cellulosique teinte avec un bain aqueux qui contient un sel neutre ou faiblement basique d'un métal alcalin ou alcalino-terreux et d'un acide organique ou minéral.

3. Procédé conforme à la revendication 2, caractérisé en ce que l'on utilise un sel de sodium, potassium ou calcium de l'acide chlorhydrique, sulfurique ou acétique.

4. Procédé conforme à la revendication 3, caractérisé en ce que l'on utilise le chlorure de sodium ou de potassium ou le sulfate de sodium ou de potassium.

5. Procédé conforme à l'une des revendications 1 à 4, caractérisé en ce que l'on effectue le post-traitement de la matière cellulosique avec une solution de sel contenant de 0,1 à 10% en poids, de préférence de 0,5 à 5% en poids, du sel de métal alcalin ou alcalino-terreux.

6. Procédé conforme à l'une des revendications 1 à 5, caractérisé en ce que l'on effectue le post-traitement avec un rapport de bain de 1:5 à 1:100, et de préférence de 1:10 à 1:50.

7. Procédé conforme à l'une des revendications 1 à 6, caractérisé en ce que l'on effectue le post-traitement à une température située entre 10 et 30°C.

8. Procédé conforme à l'une des revendications 1 à 7, caractérisé en ce que l'on met en oeuvre le post-traitement pendant 1 à 60 minutes, de préférence 5 à 30 minutes.

9. Procédé conforme à la revendication 1, caractérisé en ce que l'on effectue le post-traitement d'une matière cellulosique qui a été teinte avec un colorant réactif appartenant à la série des triazines, des vi- nylsulfones, ou des pyrimidines.
